# EUROPÄISCHE PATENTSCHRIFT

(11) **EP 0 968 312 B1**
(45) Veröffentlichungstag und Bekanntmachung des Hinweises auf die Patenterteilung: **08.05.2002**
(21) Anmeldenummer: 97916364.9
(22) Anmeldetag: 17.03.1997
(51) Int. Cl.: C21C 7/00

(54) **VERFAHREN ZUM EINBRINGEN VON KÖRNIGEN FESTSTOFFEN IN METALLSCHMELZEN**
METHOD FOR FEEDING GRANULAR SOLIDS INTO METAL MELTS
PROCEDE D'APPORT DE MATIERES SOLIDES GRANULEUSES DANS DES MASSES METALLIQUES FONDUES

(43) Veröffentlichungstag der Anmeldung: 05.01.2000
(73) Patentinhaber: Stein-Industrie-Anlagen Inh. Christel Stein, 58285 Gevelsberg (DE)
(72) Erfinder: GARTEN, Lutz, D-58285 Gevelsberg (DE); KELLER, Klaus, D-44269 Dortmund (DE); STEIN, Wilfried, D-58285 Gevelsberg (DE); STEIN, Karl, D-58285 Gevelsberg (DE)
(74) Vertreter: Missling, Arne, Dipl.-Ing.
(86) Internationale Anmeldenummer: EP9701329
(87) Internationale Veröffentlichungsnummer: WO9841658

(56) Entgegenhaltungen:
- DE-A- 2 408 363
- DE-A- 2 528 672
- DE-A- 19 535 014
- US-A- 4 863 684
- K.SCHEIDIG ET AL.: "Betriebserfahrungen mit einer neuen Generation von Anlagen zum Kohlenstaubeinblasen in den Hochofen" STAHL UND EISEN., Bd. 105, Nr. 25/26, 16.Dezember 1985, DUSSELDORF DE, Seiten 1437-1441, XP002048156
- PATENT ABSTRACTS OF JAPAN vol. 006, no. 202 (C-129), 13.Oktober 1982 & JP 57 110610 A (KAWASAKI SEITETSU KK), 9.Juli 1982,
- PATENT ABSTRACTS OF JAPAN vol. 004, no. 084 (M-016), 17.Juni 1980 & JP 55 042122 A (KAWASAKI STEEL CORP), 25.März 1980,
- S.KRAUSS: "Verfahren zur Pulverinjektion in Stahlschmelzen" NEUE HUTTE., Bd. 24, Nr. 6, Juni 1979, LEIPZIG DE, Seiten 217-222, XP002048157

## Beschreibung

Die Erfindung betrifft ein Verfahren nach dem Oberbegriff des Anspruches 1. Hierdurch können Feststoffe, die zur Analyseneinstellung bei der Metallherstellung, insbesondere Stahlherstellung in unterschiedlichen Mengen außerhalb des eigentlichen Metallerzeugungsprozesses zugegeben werden, in einfacher Weise mit hoher Treffsicherheit in der Analyse und hohem Ausbringen ohne den Einsatz aufwendiger Hilfsmittel wie feuerfest zugestellter Lanzen oder Einspulmaschinen der Metallschmelzen zugeführt werden.

K. Scheidig et al offenbaren in "Stahl und Eisen", Bd. 105, No. 25-26 vom 16. Dezember 1985, Seiten 1437 - 1441 ein pneumatisches Einblasen von Kohlenstaub über die Windformen eines Hochofens mittels Dichtstromförderung. Dabei wird der Kohlenstaub dosiert in die Schmelze eingeblasen.

Die DE-OS 24 08 363 offenbart ein Verfahren zum Einbringen fein zerteilter Partikel eines Zuschlagstoffes in eine flüssige Metallschmelze mittels einer die Zuschlagstoffe in einem Abstichstrahl fördernden Lanze, während die Schmelze aus dem Schmelzbehälter abgezogen wird.

Im Zuge der von den Kunden in immer stärkerem Maße geforderten Anforderungen an die Einhaltung von Analysenvorschriften an die Stahlhersteller und bei gleichzeitig immer weiter steigendem Wettbewerbsdruck hat in den vergangenen Jahren die Sekundärmetallurgie, d. h. die Behandlung des flüssigen Metalles im Anschluß an das eigentliche Metallerzeugungsaggregat wie Konverter oder Elektrolichtbogenofen, immer stärker an Bedeutung gewonnen. Im Laufe dieser Entwicklung kam und kommt auch den Verfahren, mittels derer feinkörnige, rieselfähige Feststoffe, wie sie zur Einstellung der Endanalyse des noch flüssigen Metalles, insbesondere Stahles in unterschiedlichen Mengen benötigt werden, der Metallschmelze zugegeben werden, eine immer größere Bedeutung zu, hinsichtlich der Vorhersage des Ausbringens, der Treffsicherheit in der Analyse, Verfahrenskosten, Betriebssicherheit und Flexibilität.

Die Verfahren, die heute angewendet werden, sind:
a) - Zugabe unter Ausnutzung der Schwerkraft während des Abstiches mittels Rutschen, Rinnen oder Aufgabe von Hand;
b) - Zugabe auf die Badoberfläche in der Pfanne mittels Fördersystemen oder von Hand;
c) - Einspulen von Fülldrähten mittels Einspulmaschinen;
d) - Einblasen durch Eintauchen feuerfest zugestellter Tauchlanzen wie z. B. das TN-Verfahren.

Die unter a) und b) genannten Zugabemethoden sind gekennzeichnet durch ein nicht exakt vorhersehbares, vergleichsweise geringes Ausbringen und ungenügende Treffsicherheit, wodurch sich die Notwendigkeit eines höheren Verbrauches an Legierungsmitteln und, relativ häufig, einer ein- oder mehrmaligen Korrektur der Zugabemenge ergibt. Erfolgt die Zugabe von Hand, so ist ein zusätzlicher Aufwand an Personal notwendig, gleichzeitig ist das Maß der Reproduzierbarkeit der Analysenergebnisse dann vergleichsweise noch geringer.

Demgegenüber zeichnen sich die unter c) und d) genannten Verfahren durch eine vergleichsweise hohe Treffsicherheit und hohe Reproduzierbarkeit aus. Nachteilig wirken sich jedoch die hohen Kosten aus.

Diese hohen Kosten werden bei Verfahren gemäß c) durch die für das Einspulen notwendigen Produktionskosten des Fülldrahtes verursacht, bei Verfahren gemäß d) durch die spezifischen Feuerfestkosten der Einblaslanzen, die in ihrer Haltbarkeit bei den vorherrschenden Temperaturen und der notwendigen Behandlungsdauer wesentlich niedriger als beispielsweise die reiner Spüllanzen liegen.

Die Einblasverfahren sind darüber hinaus noch durch eine aufwendige, personalintensive Lanzenwirtschaft gekennzeichnet.

Weitere Nachteile der bisher angewendeten Verfahren sind, daß die Mengen an Legierungsmitteln, die pro Zeiteinheit zugegeben werden können, durch die technischen Randbedingungen etwa beim Einspulen oder Einblasen begrenzt sind. Hinzu kommt, daß die Metallschmelze bei der Behandlung nach Verfahren gemäß c) und d) eine stärkere Abkühlung erfährt; beim Einspulen von Fülldrähten muß die umgebende Metallhülle zusätzlich aufgeschmolzen werden, beim Einblasen wird zusätzlich Wärme an das Feuerfestmaterial der Lanze und an das Transportgas abgegeben.

Die Aufgabe der Erfindung besteht darin, ein Verfahren der eingangs genannten Art so auszubilden, daß mit diesem rieselfähige Schüttgüter, die bei der Metallherstellung, insbesondere der Stahlherstellung im Anschluß an den eigentlichen Schmelzprozeß im Konverter oder im Elektrolichtbogenofen zur Korrektur der Analyse des Metalles in geeigneter Form zugesetzt werden müssen, in einfacher Art und Weise dem flüssigen Metall so zugegeben werden, daß eine hohe Ausnutzung als Verhältnis der vom Metall aufgenommenen zu der zugegebenen Menge erreicht wird ohne die Inanspruchnahme kostenintensiver Hilfseinrichtungen wie feuerfest zugestellter Lanzen, Lanzenfahreinrichtungen, Einspulmaschinen und unter Vermeidung des Einsatzes von Fülldrähten.

Diese Aufgabe wird erfindungsgemäß mit den Merkmalen des Anspruches 1 gelöst. Das Einblasen kann in den Abstichstrahl eines für die Stahlherstellung eingesetzten Konverters oder Elektrolichtbogenofens während des Abstiches oder in den Auftreffbereich des Abstichstrahles eines Konverters oder eines Elektrolichtbogenofens in der Gießpfanne oder während der pfannenmetallurgischen Behandlung im Anschluß an den Schmelzprozeß in den Bereich des Spülfleckes während der Spülbehandlung auf die Badoberfläche erfolgen.

Rieselfähige Schüttgüter, wie sie üblicherweise bei der Metallherstellung zur Analyseneinstellung benutzt werden, sind beispielsweise Kohlenstoffträger zur Aufkohlung, Blei, Aluminium, Schwefel, Ferrolegierungen, u.a..

Voraussetzung der Anwendung des erfindungsgemäßen Verfahrens ist, daß diese Materialien in körniger, einblasfähiger Form vorliegen. Die Korngröße ist dabei in gewissen Grenzen variabel; sie sollte aber aus Gründen einer schnellen Auflösung der Materialien im Metall möglichst unter 3 mm Durchmesser liegen.

Das Einblasen der Schüttgüter erfolgt mittels einer pneumatisch arbeitenden Einblasanlage, z. B. gemäß EP 0 164 436. Die Größe des Druckgefäßes des Senders hängt im wesentlichen von der Größe der Erzeugungseinheit und damit verbunden, von der pro Behandlung einzublasenden Menge an Material ab. Ublicherweise wird ein Druckgefäß mit 1.000 bis 2.000 l Fassungsvermögen verwendet.

Der Antransport der einzublasenden Schüttgüter kann entweder über ein geschlossenes System in Silo-LKW's und Vorratssilos vor Ort, über Bigbags, Säcke oder kleinere Transportbehälter mit 1.000 oder 1.500 l Fassungsvermögen erfolgen. Über dem Druckgefäß sind üblicherweise ein oder mehrere Zwischengefäße als Tagesbunker vorgesehen, um ein schnelles Befüllen des Injektors nach Behandlungsende sicherzustellen.

Das erfindungsgemäße Verfahren sieht zusätzlich auch die gleichzeitige oder sequentielle Zugabe mehrerer unterschiedlicher Materialien im Verlaufe einer Behandlung vor.

Zu diesem Zweck werden der Befüllvorgang und der anschließende Druckaufbau im Injektor automatisch so ausgeführt, daß der Injektor innerhalb kürzester Zeit wieder förderbereit ist.

Damit können kleinere Mengen verschiedener Materialien entweder separat zeitlich abgestuft zugegeben werden oder durch Vorwahl der Füllmengen nacheinander in den Injektor abgezogen und in einem einzigen Arbeitsschritt eingeblasen werden.

Die Erfindung wird im folgenden anhand der einzigen Figur der Zeichnung näher erläutert.

Die Zugabe der Materialien in die Schmelze erfolgt mittels Einblasen durch eine Lanze 7, 8; da diese erfindungsgemäß nicht in die Schmelze eintaucht oder mit dieser in Berührung kommt, genügen einfache Stahlrohre ohne Beschichtung als Lanzen. Es tritt kaum Verschleiß ein; die Lanzen können beliebig oft wieder eingesetzt werden.

Der Ort und der Zeitpunkt der Zugabe können entweder der gebündelte Abstichstrahl 3 des flüssigen Metalles während des Abstiches, der Auftreffbereich 9 des Metalles während des Abstiches in der Pfanne 4 oder der Spülfleck 6 an der Badoberfläche 5 während der Pfannenbehandlung sein.

Die Einblaslanzen 7, 8 werden dazu mittels einer Verfahreinrichtung während des Einblasvorganges so positioniert, daß immer gleiche Randbedingungen wie Abstand zur Badoberfläche, Position auf der Badoberfläche, Neigungswinkel etc. eingehalten werden können.

Dabei ist es wichtig, daß auch bei sich änderndem Badspiegel 5, beispielsweise während des Abstichvorganges aus einem Ofen 1, bei unterschiedlichen Stahlmengen 2 in der Pfanne 4 oder bedingt durch Feuerfestverschleiß, der optimale Abstand der Lanzenspitze zur Badoberfläche 5 sicher eingehalten wird. Das Verfahren sieht dazu den Einsatz bereits vorhandener Meßverfahren vor, etwa auf Basis einer Lasermessung, von Ultraschallmessungen, etc.

Bei der Zugabe in den Abstichstrahl 3 muß mit hohen Einblasraten gearbeitet werden, da dieser Vorgang zeitlich limitiert ist. Übliche Abstichzeiten von Konvertern 1 liegen zwischen 5 bis 7 Minuten, von Elektrolichtbogenöfen mit exzentrischem Bodenabstich bei ca. 2 Minuten.

Um die Mitnahme der eingeblasenen Feststoffe durch den Abstichstrahl mit in die schon in die Pfanne abgestochene Metallmenge bzw. im Spülfleckbereich durch den Umwälzeffekt in tiefere Regionen der Metallschmelze zu gewährleisten, ist es erforderlich, die Feststoffe im Dichtstrom zu fördern. Hierzu stehen geeignete Injektoren bereit.

Mittels Dichtstromförderung wird gewährleistet, daß der Feststoffstrahl in gebündelter Form entweder auf den Abstichstrahl 3, in den Auftreffbereich 9 des Abstichstrahles in der Pfanne oder auf den Spülfleck 6 bei Behandlung in der Pfanne trifft; die Bündelung des Feststoffstromes bleibt dabei auch noch im Abstand von bis zu einem Meter vom Lanzenende erhalten.

Damit kann einerseits der notwendige Abstand der Lanzen 7, 8 zum flüssigen Metall eingehalten werden, um die Lanzen 7, 8 vor Verschleiß zu schützen; andererseits ist nur so das notwendige zielgenaue Arbeiten im Bereich des Abstichstrahles 3 oder des Spülflecks 6 notwendig als Voraussetzung für eine hohe Ausbringensrate.

Die Anwendung der Dichtstromförderung ermöglicht es zudem, mit geringstmöglichen Mengen an Fördergasen zu arbeiten. Das Verfahren sieht den Einsatz aller im Bereich der metallerzeugenden Industrie bekannten Gase wie Argon, Stickstoff, Luft oder auch Kohlensäure vor.

Die Vorteile des neuen Verfahrens liegen darin, daß wegen der Dichtstromförderung die Kosten für das Transportgas niedrig gehalten werden, beispielsweise bei Einsatz von Argon; wird Stickstoff verwendet, so wird wegen der geringen Transportgasmengen und der hohen Förderrate sichergestellt, daß keine wesentliche Beeinflussung der Metallqualität durch Veränderung der Stickstoffgehalte der flüssigen Schmelze eintritt.

Wird der zur Analyseneinstellung benötigte Feststoff im Bereich des Spülfleckes 6 aufgeblasen, so hängt die Aufnahmegeschwindigkeit des flüssigen Metalles für die aufgeblasenen Feststoffe nicht nur vom reinen Lösungsvermögen der Schmelze für z. B. Kohlenstoff oder Silicium ab, sondern wird durch den mechanischen Effekt (Impuls) des auftreffenden Feststoffstrahles im Bereich des Spülfleckes im Zusammenwirken mit dem Umwälzeffekt noch erheblich verstärkt.

Damit ist sichergestellt, daß die aufgeblasenen Feststoffe im Moment des Auftreffens auf die Badoberfläche 5 unmittelbar, d. h. ohne Verlust, entweder im Bad gelöst oder aber tief in das Innere der Schmelze transportiert werden, wo das Lösungsvermögen für den aufgeblasenen Feststoff noch nicht erschöpft ist.

Die Verteilung des aufgeblasenen Feststoffes und damit der Konzentrationsausgleich erfolgt durch den Umwälzeffekt des über den Boden eingeleiteten Spülgases 10. Die Homogenität der Schmelze ist damit mittels gezieltem und geregeltem Aufblasen einerseits und durch das Zusammenspiel von Blasimpuls und Umwälzeffekt andererseits gewährleistet.

Werden die Feststoffe in einen Abstichstrahl 3 eingeblasen, so sorgt der Mitnahmeeffekt des gebündelten Metallstrahles für den Transport auch großer pro Zeiteinheit aufgeblasener Mengen in die darunter in der Pfanne befindliche, bereits abgestochene Schmelzmenge.

Der Winkel unter dem der Feststoffstrahl auf den Abstichstrahl trifft, sollte zwischen 10 und 80° liegen.

Das erfindungsgemäße Verfahren sieht vor, die Bewegung der Blaslanze mit der Kippbewegung des Konverters oder des Elektrolichtbogenofens 1 rechnergesteuert zu koppeln, um sicherzustellen, daß Abstichstrahl 3 und Blasstrahl zentrisch aufeinander treffen, sofern die Feststoffe in den Abstichstrahl geblasen werden sollen.

Sollen die Feststoffe in den Aufprallbereich 9 des Abstichstrahles während des Abstiches aufgeblasen werden, so muß die Blaslanze entsprechend dem Anstieg des Badspiegels angehoben werden. Die Kontrolle dieses Vorganges kann mittels Kopplung des entsprechenden Stellgliedes an der Lanzenverfahreinrichtung mit dem Wägesystem des Pfannenwagens oder anderer Meßsysteme zur Gewichtserfassung erfolgen. Vorgesehen ist auch eine Messung der Badspiegelhöhe in der Pfanne in der zuvor beschriebenen Art.

Werden die Feststoffe im Bereich des Spülfleckes 6 auf die Badoberfläche bei der Pfannenbehandlung aufgeblasen, so hat es sich als zweckmäßig erwiesen, die Blaslanze 7 vertikal anzuordnen. Damit wird die Positionierung der Lanze auch bei wechselnden Niveaus der Badoberfläche 5 vereinfacht. Voraussetzung dafür ist, daß die geometrische Anordnung des Spülsystems im Pfannenboden beibehalten wird.

Die Anwendungen beziehen sich auf das Aufblasen eines feinkörnigen Kohlenstoffträgers mit ca. 88 % C in den Spülfleckbereich einer Gießpfanne mit 180 t Abstichgewicht. Hierbei zeigt sich, daß problemlos Förderraten bis zu 300 kg/min Kohlenstoffträger bei gleichzeitig guter Ausnutzung - hier als Ausbringen in Bezug auf die Erhöhung der Kohlenstoffgehalte - zu realisieren sind.

Auch der Abstand der Blaslanze von der Badoberfläche kann in weiten Bereichen variiert werden; selbst bei einem Abstand von bis zu einem Meter von der Badoberfläche ist eine hohe Ausnutzung sichergestellt.

Es hat sich als vorteilhaft erwiesen, nach Ende der Behandlung die Pfanne 4 weiter zu spülen; dadurch wird die Schmelze homogenisiert und es werden noch nicht aufgelöste Kohlenstoffpartikel, die durch den Umwälzeffekt des Spülgases und den mechanischen Impuls des Blasstrahles bereits in das Innere des Bades transportiert wurden, in der Schmelze gelöst. Damit ist ein weiterer Anstieg der analysierten Kohlenstoffgehalte verbunden.

### Bezugszeichenliste

- 1: Ofen
- 2: Stahlmenge
- 3: Abstichstrahl
- 4: Pfanne
- 5: Badoberfläche
- 6: Spülfleck
- 7: Lanze
- 8: Lanze
- 9: Auftreffbereich

## Patentansprüche

1. Verfahren zum Einbringen von körnigen bei der Metallherstellung im Anschluß an den Schmelzprozeß benötigten Feststoffen mittels einer pneumatischen, mindestens eine Lanze aufweisenden Förderanlage in die Metallschmelze, wobei die Austrittsöffnung der Lanze oberhalb der Schmelze angeordnet ist, **dadurch gekennzeichnet daß** die Feststoffe gasarm nach dem Prinzip der Dichtstromförderung in turbulente Bereiche der Schmelze eingeblasen werden.

2. Verfahren nach Anspruch 1, **dadurch gekennzeichnet, daß** die körnigen Feststoffe in den Abstichstrahl eines für die Stahlherstellung eingesetzten Konverters oder Elektrolichtbogenofens während des Abstiches eingeblasen werden.

3. Verfahren nach Anspruch 1, **dadurch gekennzeichnet, daß** die körnigen Feststoffe in den Auftreffbereich des Abstichstrahles eines Konverters oder eines Elektrolichtbogenofens in der Gießpfanne eingeblasen werden.

4. Verfahren nach Anspruch 1, **dadurch gekennzeichnet, daß** die körnigen Feststoffe während der pfannenmetallurgischen Behandlung im Anschluß an den Schmelzprozeß in den Bereich des Spülfleckes während der Spülbehandlung auf die Badoberfläche aufgeblasen werden.

5. Verfahren nach einem der Ansprüche 1 bis 4, **dadurch gekennzeichnet, daß** die Feststoffe mittels eines einfachen Stahlrohres aufgeblasen werden, dessen Durchmesser zwischen 12,7 und 76,2 mm (1/2 " bis max. 3 ") liegt, vorzugsweise jedoch zwischen 25,4 und 50,8 mm (1 bis 2 ").

6. Verfahren nach einem der Ansprüche 1 bis 5, **dadurch gekennzeichnet, daß** der Abstand der Blaslanze zur Badoberfläche oder zum Abstichstrahl zwischen 0.01 und 2.0 m liegt, vorzugsweise jedoch zwischen 0.10 und 1.00 m.

7. Verfahren nach einem der Ansprüche 1 bis 6, **dadurch gekennzeichnet, daß** als Fördergas Argon, Stickstoff, Kohlensäure oder Preßluft eingesetzt wird.

8. Verfahren nach einem der Ansprüche 1 bis 7, **dadurch gekennzeichnet, daß** die Korngröße der eingeblasenen Feststoffe kleiner 10 mm, vorzugsweise unter 3 mm liegt.

9. Verfahren nach einem der Ansprüche 1 bis 8, **dadurch gekennzeichnet, daß** mehrere unterschiedliche Feststoffarten nacheinander in mehreren Behandlungsschritten getrennt aufgeblasen werden.

10. Verfahren nach einem der Ansprüche 1 bis 8, **dadurch gekennzeichnet, daß** mehrere unterschiedliche Feststoffarten gemeinsam in einem Behandlungsschritt aufgeblasen werden.

## Claims

1. A method of feeding granular solids - required in metal production subsequently to the melting process - into the metal melt by means of a pneumatic conveying installation comprising at least one lance, the outlet opening of the lance being situated above the melt, **characterized in that** the solids are blown - lean in gas - into turbulent regions of the melt in accordance with the principle of dense-flow conveying.

2. A method according to Claim 1, **characterized in that** the granular solids are blown into the tapping jet of a converter or electric-arc furnace used for steel production during the tapping.

3. A method according to Claim 1, **characterized in that** the granular solids are blown into the impact region of the tapping jet of a converter or electric-arc furnace in the pouring ladle.

4. A method according to Claim 1, **characterized in that** the granular solids are blown into the region of the flushing spot during the flushing treatment onto the surface of the bath during the metallurgical treatment in the ladle subsequently to the melting process.

5. A method according to one of Claims 1 to 4, **characterized in that** the solids are blown on by means of a simple steel tube, the diameter of which is between 12·7 and 76·2 [mm] (1/2" to a maximum of 3"). but preferably between 25·4 and 50·8 mm (1 to 2").

6. A method according to one of Claims 1 to 5, **characterized in that** the distance of the blowing lance from the surface of the bath or from the tapping jet is between 0·01 and 2·0 m, but preferably between 0·10 and 1·00 m.

7. A method according to one of Claims 1 to 6, **characterized in that** argon, nitrogen, carbon dioxide or compressed air is used as the conveying gas.

8. A method according to one of Claims 1 to 7. **characterized in that** the grain size of the solids blown in is less [than] 10 mm, and preferably below 3 mm.

9. A method according to one of Claims 1 to 8. **characterized in that** a plurality of different types of solids are blown in separately in succession in a plurality of treatment

10. A method according to one of Claims 1 to 8. **characterized in that** a plurality of different types of solids are blown in jointly in one treatment stage.

## Revendications

1. Procédé pour incorporer, à la suite de l'opération de fusion, des produits solides granuleux, nécessaires lors de l'élaboration de métaux, au moyen d'une installation pneumatique d'alimentation dans le lit de métal en fusion, présentant au moins une lance, l'ouverture de sortie de la lance étant disposée au-dessus du bain en fusion,
**caractérisé en ce que** les produits solides sont injectés par soufflage, en étant pauvres en gaz, d'après le principe d'alimentation par courant dense, dans des zones de turbulence du lit en fusion.

2. Procédé suivant la revendication 1, **caractérisé en ce que** les produits solides granuleux sont, pendant la coulée, injectés par soufflage dans le courant de coulée d'un convertisseur ou d'un four électrique à arc utilisé pour l'élaboration du métal

3. Procédé suivant la revendication 1, **caractérisé en ce que** les produits solides granuleux sont, pendant la coulée, injectés dans la poche de coulée par soufflage dans la zone d'impact du courant de coulée d'un convertisseur ou d'un four électrique à arc.

4. Procédé suivant la revendication 1, **caractérisé en ce que** les produits solides granuleux sont soufflés sur la surface du bain, pendant le traitement métallurgique en poche, à la suite de l'opération de fusion, dans la zone de la tache de soufflage, pendant le traitement par soufflage.

5. Procédé suivant l'une des revendications 1 à 4, **caractérisé en ce que** les produits solides sont soufflés au moyen d'un simple tube d'acier, dont le diamètre est situé entre 12,7 et 76,2 mm (1/2 pouce à, au maximum, 3 pouces), mais de préférence entre 25,4 et 50,8 mm (1 pouce à 2 pouces)

6. Procédé suivant l'une des revendications 1 à 5, **caractérisé en ce que** la distance de la lance de soufflage à la surface du bain, ou au courant de coulée, est comprise entre 0,01 et 2,0 m, mais de préférence, entre 0,10 et 1,00 m.

7. Procédé suivant l'une des revendications 1 à 6, **caractérisé en ce que** l'on utilise, comme gaz de transport, de l'argon, de l'azote, du gaz carbonique ou de l'air comprimé.

8. Procédé suivant l'une des revendications 1 à 7, **caractérisé en ce que** la dimension de grain du produit solide injecté par soufflage est plus petite que 10 mm, de préférence en-dessous de 3 mm.

9. Procédé suivant l'une des revendications 1 à 8, **caractérisé en ce que** plusieurs sortes différentes de produits solides sont soufflées séparément les unes après les autres au cours de plusieurs étapes de traitement.

10. Procédé suivant l'une des revendications 1 à 8, **caractérisé en ce que** plusieurs sortes différentes de produits solides sont soufflées ensemble au cours d'une seule étape de traitement.
